# EUROPÄISCHE PATENTSCHRIFT

(11) **EP 1 951 934 B1**
(45) Veröffentlichungstag und Bekanntmachung des Hinweises auf die Patenterteilung: **19.08.2009**
(21) Anmeldenummer: 06791833.4
(22) Anmeldetag: 05.09.2006
(51) Int. Cl.: C25D 3/54

(54) **ELEKTROCHEMISCHE ABSCHEIDUNG VON SELEN IN IONISCHEN FLÜSSIGKEITEN**
ELECTROCHEMICAL DEPOSITION OF SELENIUM IN IONIC LIQUIDS
DEPOT ELECTROCHIMIQUE DE SELENIUM DANS DES LIQUIDES IONIQUES

(30) Priorität: 30.09.2005 DE 102005046908
(43) Veröffentlichungstag der Anmeldung: 06.08.2008
(73) Patentinhaber: Merck Patent GmbH, 64293 Darmstadt (DE)
(72) Erfinder: WELZ-BIERMANN, Urs, 64646 Heppenheim (DE); ENDRES, Frank, 66450 Bexbach (DE); ZEIN EL ABEDIN, Sherif, 38678 Clausthal-Zellerfeld (DE); BORISSENKO, Natalia, 38678 Clausthal-Zellerfeld (DE)
(86) Internationale Anmeldenummer: PCT/EP2006/008631
(87) Internationale Veröffentlichungsnummer: WO 2007/039035

(56) Entgegenhaltungen:
- EP-A- 0 032 463
- US-A- 2 414 438
- US-A- 2 649 409
- US-A- 4 121 981
- US-A- 4 452 675

## Beschreibung

Die Erfindung betrifft ein Verfahren zur elektrochemischen Abscheidung von Selen auf einem Substrat in einer ionischen Flüssigkeit.

Selen besitzt eine Reihe von Eigenschaften, die es für viele Einsatzgebiete in der Photovoltaik und Elektronik geeignet machen. Selen ist ein Photohalbleiter, der bei Belichtung mit sichtbaren Licht seine Leitfähigkeit um mehrere Größenordnungen ändert (vergrößert). Darüber hinaus ist Selen transparent für Wellenlängen größer als 650 nm.

Vielfach wird Selen als Bestandteil in Dünnschichtsolarzellen in Kombination mit Cu und Indium eingesetzt, wie beispielsweise in DE 44 47 866 oder in DE 199 177 58 beschrieben. Bei den üblicherweise zur Herstellung dieser Systeme genannten Herstellverfahren werden entweder alle Schichtkomponenten über Verdampfungsverfahren abgeschieden oder nur Kupfer oder Indium galvanisch aufgebracht. Das Selen wird vorzugsweise in beiden Fällen über die Gasphase in einem Verdampfer aufgebracht.

Eine elektrochemische Abscheidung von Kupfer-Indium-Gallium-Diselenid beschreibt US 2004/0206390. Die elektrochemische Abscheidung erfolgt dört in einem gepufferten Bad enthaltend Kaliumbiphthalat und Amidoschwefelsäure. Die genannten Komponenten sollen durch Elektrolyse entstehende H⁺- bzw. OH⁻-Ionen abfangen. Das genannte Verfahren ist insgesamt aber ungeeignet, um eine singuläre Selen-Phase abzuscheiden.

Die elektrolytische Abscheidung von Selen beschreibt US 2,414,438. Die Abscheidung erfolgt in wässrig alkalischen Lösungen von Ammonium-, Alkalimetall- oder Erdalkalimetallseleniden.

Die Abscheidung ist allerdings erschwert, da im Raumtemperaturbereich üblicherweise amorphes oder glasartiges rotes Selen abgeschieden wird, welches eine schlechte Elektronenleitfähigkeit aufweist. Nur bei höherer Temperatur wird eine graue, metallische Phase abgeschieden, allerdings bestehen die Deposite selbst bei Temperaturen um 100°C nicht singulär aus grauem Selen. Höhere Temperaturen, die die Abscheidung von grauem Selen fördern würden, sind in offenen galvanischen Bädern ausgeschlossen. Die elektrochemische Abscheidung würde aber einen kontinuierlichen Betrieb in Form einer Badgalvanik ohne geschlossene Verdampfer oder Sputtereinrichtungen ermöglichen.

Demgemäß war es Aufgabe der Erfindung, eine alternative Methode zur elektrochemischen Abscheidung von grauem Selen zu finden.

Die Aufgabe wird durch das erfindungsgemäße Verfahren gelöst.

Gegenstand der Erfindung ist ein Verfahren zur elektrochemischen Abscheidung von grauem Selen auf einem Substrat in mindestens einer ionischen Flüssigkeit.

Die Abscheidung von grauem Selen erfolgt auf die unterschiedlichsten Substrate in den unterschiedlichsten Anwendungen. Die Abscheidung kann allein der Deposition von Selen dienen, sie kann aber auch im Zusammenhang mit der Abscheidung weiterer Materialien wie z.B. Kupfer oder Indium eingesetzt werden.

Die für das erfindungsgemäße Verfahren geeigneten ionischen Flüssigkeiten sind gut leitfähig und in der Regel bis zu 400°C thermisch stabil. Insbesondere werden ionische Flüssigkeiten eingesetzt, die unter den weiter unten beschriebenen Abscheidungsbedingungen elektrochemisch stabil sind. Sie haben beispielsweise ein elektrochemisches Fenster im kathodischen Ast, welches von 0 mV bis -3500 mV gegen Ferrocen/Ferrocinium, vorzugsweise von -2000 mV bis -3000 mV gegen Ferrocen/Ferrocinium reicht. Im anodischen Ast weisen geeignete ionische Flüssigkeiten ein elektrochemisches Fenster auf, das von 0 mV bis +3500 mv gegen Ferrocen/Ferrocinium reicht, vorzugsweise von +2000 bis +3000 mV gegen Ferrocen/Ferrocinium. Die Angaben beziehen sich auf die weiter unten angeführten Messanordnungen und - bedingungen.

Geeignete Ionische Flüssigkeiten enthalten insbesondere mindestens ein Tetraalkylammonium-, Tetraalkylphosphonium-Kation, wobei die Alkylgruppen jeweils unabhängig voneinander 1 bis 10 C-Atome haben können, oder ein heterocyclisches Kation ausgewählt aus wobei
R¹' bis R⁴' jeweils unabhängig voneinander
Wasserstoff, -CN, -OR', -NR'₂, -P(O)R'₂, -P(O)(NR'₂)₂, -C(O)R', geradkettiges oder verzweigtes Alkyl mit 1-20 C-Atomen,
geradkettiges oder verzweigtes Alkenyl mit 2-20 C-Atomen und einer oder mehreren Doppelbindungen,
geradkettiges oder verzweigtes Alkinyl mit 2-20 C-Atomen und einer oder mehreren Dreifachbindungen,
gesättigtes, teilweise oder vollständig ungesättigtes Cycloalkyl mit 3-7 C-Atomen, das mit Alkylgruppen mit 1-6 C-Atomen substituiert sein kann, gesättigtes, teilweise oder vollständig ungesättigtes Heteroaryl, Heteroaryl-C₁-C₆-alkyl oder Aryl-C₁-C₆-alkyl bedeutet,
wobei die Substituenten R¹', R²', R³' und/oder R⁴' zusammen auch ein Ringsystem bilden können,
wobei ein oder mehrere Substituenten R¹' bis R⁴' teilweise oder vollständig mit Halogenen, insbesondere -F und/oder -Cl, oder -OR', -CN, -C(O)OH,-C(O)NR'₂, -SO₂NR'₂, -C(O)X, -SO₂OH, -SO₂X, -NO₂, substituiert sein können, wobei jedoch nicht gleichzeitig R¹' und R⁴' vollständig mit Halogenen substituiert sein dürfen, und wobei ein oder zwei nicht benachbarte und nicht am Heteroatom gebundene Kohlenstoffatome der Substituenten R¹' bis R⁴', durch Atome und/oder Atomgruppierungen ausgewählt aus der -O-, -S-, -S(O)-, -SO₂-, -C(O)-, -N⁺R'₂-, -C(O)NR'-,-SO₂NR'-, -P(O)(NR'₂)NR'-, -PR'₂=N-oder-P(O)R'-ersetzt sein können mit R' = H, nicht, teilweise oder perfluoriertes C₁- bis C₆-Alkyl, C₃- bis C₇-Cycloalkyl, unsubstituiertes oder substituiertes Phenyl und X =Halogen.

Der Substituent R²' oder R³' ist jeweils unabhängig voneinander insbesondere Wasserstoff, Methyl, Ethyl, Isopropyl, Propyl, Butyl, sek.-Butyl, tert.-Butyl, Cyclohexyl, Phenyl oder Benzyl. Besonders bevorzugt ist R²' Wasserstoff, Methyl, Ethyl, Isopropyl, Propyl, Butyl oder sek.-Butyl. Ganz besonders bevorzugt sind R²' und R³' Wasserstoff. Die C₁-C₁₂-Alkylgruppe ist beispielsweise Methyl, Ethyl, Isopropyl, Propyl, Butyl, sek.-Butyl oder tert.-Butyl, ferner auch Pentyl, 1-, 2- oder 3-Methylbutyl, 1,1-, 1,2- oder 2,2-Dimethylpropyl, 1-Ethylpropyl, Hexyl, Heptyl, Octyl, Nonyl, Decyl, Undecyl oder Dodecyl. Gegebenenfalls Difluormethyl, Trifluormethyl, Pentafluorethyl, Heptafluorpropyl oder Nonafluorbutyl.

Ein geradkettiges oder verzweigtes Alkenyl mit 2 bis 20 C-Atomen, wobei auch mehrere Doppelbindungen vorhanden sein können, ist beispielsweise Allyl, 2- oder 3-Butenyl, Isobutenyl, sek.-Butenyl, ferner 4-Pentenyl, iso-Pentenyl, Hexenyl, Heptenyl, Octenyl, -C₉H₁₇, -C₁₀H₁₉ bis -C₂₀H₃₉; vorzugsweise Allyl, 2- oder 3-Butenyl, Isobutenyl, sek.-Butenyl, ferner bevorzugt ist 4-Pentenyl, iso-Pentenyl oder Hexenyl.

Ein geradkettiges oder verzweigtes Alkinyl mit 2 bis 20 C-Atomen, wobei auch mehrere Dreifachbindungen vorhanden sein können, ist beispielsweise Ethinyl, 1- oder 2-Propinyl, 2- oder 3-Butinyl, ferner 4-Pentinyl, 3-Pentinyl, Hexinyl, Heptinyl, Octinyl, -C₉H₁₅, -C₁₀H₁₇ bis -C₂₀H₃₇, vorzugsweise Ethinyl, 1- oder 2-Propinyl, 2- oder 3-Butinyl, 4-Pentinyl, 3-Pentinyl oder Hexinyl.

Aryl-C₁-C₆-alkyl bedeutet beispielsweise Benzyl, Phenylethyl, Phenylpropyl, Phenylbutyl, Phenylpentyl oder Phenylhexyl, wobei sowohl der Phenylring als auch die Alkylenkette, wie zuvor beschrieben teilweise oder vollständig mit Halogenen, insbesondere -F und/oder -Cl, oder teilweise mit -OR', -CN, -C(O)OH, -C(O)NR'₂, -SO₂NR'₂, -C(O)X, -SO₂OH, -SO₂X, -NO₂ substituiert sein können.

Unsubstituierte gesättigte oder teilweise oder vollständig ungesättigte Cycloalkylgruppen mit 3-7 C-Atomen sind daher Cyclopropyl, Cyclobutyl, Cyclopentyl, Cyclohexyl, Cycloheptyl, Cyclopentenyl, Cyclopenta-1,3-dienyl, Cyclohexenyl, Cyclohexa-1,3-dienyl, Cyclohexa-1,4-dienyl, Phenyl, Cycloheptenyl, Cyclohepta-1,3-dienyl, Cyclohepta-1,4-dienyl oder Cyclohepta-1,5-dienyl, welche mit C₁- bis C₆-Alkylgruppen substituiert sein können, wobei wiederum die Cycloalkylgruppe oder die mit C₁- bis C₆-Alkylgruppen substituierte Cycloalkylgruppe auch mit Halogenatomen wie F, Cl, Br oder I, insbesondere F oder Cl oder mit -OR', -CN, -C(O)OH, - C(O)NR'₂, -SO₂NR'₂, -C(O)X, -SO₂OH, -SO₂X, -NO₂ substituiert sein kann.

In den Substituenten R¹' bis R⁴' können auch ein oder zwei nicht benachbarte und nicht α-ständig zum Heteroatom gebundene Kohlenstoffatome, durch Atome und/oder Atomgruppierungen ausgewählt aus der Gruppe -O-, -S-, -S(O)-, -SO₂-, -N⁺R'₂-, -C(O)NR'-, -SO₂NR'-, - P(O)(NR'₂)NR'- oder -P(O)R'- ersetzt werden, mit R' = nicht, teilweise oder perfluoriertes C₁- bis C₆-Alkyl, C₃- bis C₇-Cycloalkyl, unsubstituiertes oder substituiertes Phenyl.

Ohne Einschränkung der Allgemeinheit sind Beispiele für derart modifizierte Substituenten R¹' bis R⁴':
-OCH₃, -OCH(CH₃)₂, -CH₂OCH₃, -CH₂-CH₂-O-CH₃, -C₂H₄OCH(CH₃)₂, - C₂H₄SC₂H₅, -C₂H₄SCH(CH₃)₂, -S(O)CH₃, -SO₂CH₃, -SO₂C₆H₅, -SO₂C₃H₇,-SO₂CH(CH₃)₂, -SO₂CH₂CF₃, -CH₂SO₂CH₃, -O-C₄H₈-O-C₄H₉, -CF₃, -C₂F₅, - C₃F₇, -C₄F₉, -C(CF₃)₃, -CF₂SO₂CF₃, -C₂F₄N(C₂F₅)C₂F₅, -CHF₂, -CH₂CF₃, - C₂F₂H₃, -C₃FH₆, -CH₂C₃F₇, -C(CFH₂)₃, -CH₂C(O)OH, -CH₂C₆H₅ oder P(O)(C₂H₅)₂.

In R' ist C₃- bis C₇-Cycloalkyl beispielweise Cyclopropyl, Cyclobutyl, Cyclopentyl, Cyclohexyl oder Cycloheptyl.

In R' bedeutet substituiertes Phenyl, durch C₁- bis C₆-Alkyl, C₁- bis C₆-Alkenyl, NO₂, F, Cl, Br, I, C₁-C₆-Alkoxy, SCF₃, SO₂CF₃, COOH, SO₂X', SO₂NR"₂ oder SO₃H substituiertes Phenyl, wobei X' F, Cl oder Br und R" ein nicht, teilweise oder perfluoriertes C₁- bis C₆-Alkyl oder C₃- bis C₇-Cycloalkyl wie für R' definiert bedeutet, beispielsweise, o-, m- oder p-Methylphenyl, o-, m- oder p-Ethylphenyl, o-, m- oder p-Propylphenyl, o-, m-oder p-Isopropylphenyl, o-, m- oder p-tert.-Butylphenyl, o-, m- oder p-Nitrophenyl, o-, m- oder p-Methoxyphenyl, o-, m- oder p-Ethoxyphenyl, o-, m-, p-(Trifluormethyl)phenyl, o-, m-, p-(Trifluormethoxy)phenyl, o-, m-, p-(Trifluormethylsulfonyl)phenyl, o-, m- oder p-Fluorphenyl, o-, m- oder p-Chlorphenyl, o-, m- oder p-Bromphenyl, o-, m- oder p-lodphenyl, weiter bevorzugt 2,3-, 2,4-, 2,5-, 2,6-, 3,4- oder 3,5-Dimethylphenyl, 2,3-, 2,4-, 2,5-, 2,6-, 3,4- oder 3,5-Dihydroxyphenyl, 2,3-, 2,4-, 2,5-, 2,6-, 3,4- oder 3,5-Difluorphenyl, 2,3-, 2,4-, 2,5-, 2,6-, 3,4- oder 3,5-Dichlorphenyl, 2,3-, 2,4-, 2,5-, 2,6-, 3,4- oder 3,5-Dibromphenyl, 2,3-, 2,4-, 2,5-, 2,6-, 3,4- oder 3,5-Dimethoxyphenyl, 5-Fluor-2-methylphenyl, 3,4,5-Trimethoxyphenyl oder 2,4,5-Trimethylphenyl.

In R¹' bis R⁴' wird als Heteroaryl ein gesättigter oder ungesättigter mono-oder bicyclischer heterocyclischer Rest mit 5 bis 13 Ringgliedern verstanden, wobei 1, 2 oder 3 N- und/oder 1 oder 2 S- oder O-Atome vorliegen können und der heterocyclische Rest ein- oder mehrfach durch C₁- bis C₆-Alkyl, C₁- bis C₆-Alkenyl, NO₂, F, Cl, Br, I, C₁-C₆-Alkoxy, SCF₃, SO₂CF₃, COOH, SO₂X', SO₂NR"₂ oder SO₃H substituiert sein kann, wobei X' und R" eine zuvor angegebene Bedeutung haben.
Der heterocyclische Rest ist vorzugsweise substituiertes oder unsubstituiertes 2- oder 3-Furyl, 2- oder 3-Thienyl, 1-, 2- oder 3-Pyrrolyl, 1-, 2-, 4- oder 5-Imidazolyl, 3-, 4- oder 5-Pyrazolyl, 2-, 4- oder 5-Oxazolyl, 3-, 4- oder 5-Isoxazolyl, 2-, 4- oder 5-Thiazolyl, 3-, 4- oder 5-Isothiazolyl, 2-, 3-oder 4-Pyridyl, 2-, 4-, 5- oder 6-Pyrimidinyl, weiterhin bevorzugt 1,2,3-Triazol-1-, -4- oder -5-yl, 1,2,4-Triazol-1-, -4- oder -5-yl, 1- oder 5-Tetrazolyl, 1,2,3-Oxadiazol-4- oder -5-yl 1,2,4-Oxadiazol-3- oder -5-yl, 1,3,4-Thiadiazol-2- oder -5-yl, 1,2,4-Thiadiazol-3- oder -5-yl, 1,2,3-Thiadiazol-4- oder -5-yl, 2-, 3-, 4-, 5- oder 6-2H-Thiopyranyl, 2-, 3- oder 4-4H-Thiopyranyl, 3- oder 4-Pyridazinyl, Pyrazinyl, 2-, 3-, 4-, 5-, 6- oder 7-Benzofuryl, 2-, 3-, 4-, 5-, 6- oder 7-Benzothienyl, 1-, 2-, 3-, 4-, 5-, 6- oder 7-1H-Indolyl, 1-, 2-, 4- oder 5-Benzimidazolyl, 1-, 3-, 4-, 5-, 6- oder 7-Benzopyrazolyl, 2-, 4-, 5-, 6- oder 7-Benzoxazolyl, 3-, 4-, 5-, 6- oder 7-Benzisoxazolyl, 2-, 4-, 5-, 6- oder 7-Benzthiazolyl, 2-, 4-, 5-, 6- oder 7-Benzisothiazolyl, 4-, 5-, 6- oder 7-Benz-2,1,3-oxadiazolyl, 1-, 2-, 3-, 4-, 5-, 6-, 7- oder 8-Chinolinyl, 1-, 3-, 4-, 5-, 6-, 7- oder 8-Isochinolinyl, 1-, 2-, 3-, 4-oder 9-Carbazolyl, 1-, 2-, 3-, 4-, 5-, 6-, 7-, 8- oder 9-Acridinyl, 3-, 4-, 5-, 6-, 7- oder 8-Cinnolinyl, 2-, 4-, 5-, 6-, 7- oder 8-Chinazolinyl oder 1-, 2- oder 3-Pyrrolidinyl.

Unter Heteroaryl-C₁-C₆-alkyl wird nun in Analogie zu Aryl-C₁-C₆-alkyl beispielsweise Pyridinyl-methyl, Pyridinyl-ethyl, Pyridinyl-propyl, Pyridinylbutyl, Pyridinyl-pentyl, Pyridinyl-hexyl verstanden, wobei weiterhin die zuvor beschriebenen Heterocyclen in dieser Weise mit der Alkylenkette verknüpft werden können.

R¹' bis R⁴' sind insbesondere Alkylgruppen mit 1 bis 10 C-Atomen oder Hydroxyalkylgruppen mit 1 bis 10 C-Atomen.

Besonders geeignete ionische Flüssigkeiten enthalten ein Tetraalkylammonium-, Tetraalkylphosphonium-, 1,1-Dialkylpyrrolidinium-, 1-Hydroxyalkyl-1-alkyl-pyrrolidinium-, 1-Hydroxyalkyl-3-alkyl-imidazolium-oder 1,3-Bis(hydroxyalkyl)imidazolium-Kation, wobei die Alkylgruppen oder die Alkylenkette der Hydroxyalkylgruppe jeweils unabhängig voneinander 1 bis 10 C-Atome haben können.

Unter einer Alkylgruppe mit 1 bis 10 C-Atomen versteht man beispielsweise Methyl, Ethyl, Isopropyl, Propyl, Butyl, sek.-Butyl oder tert.-Butyl, ferner auch Pentyl, 1-, 2- oder 3-Methylbutyl, 1,1-, 1,2- oder 2,2-Dimethylpropyl, 1-Ethylpropyl, Hexyl, Heptyl, Octyl, Nonyl oder Decyl. Die Alkylgruppen können auch teilweise oder vollständig mit Fluor substituiert sein. Fluorierte Alkylgruppen sind beispielsweise Difluormethyl, Trifluormethyl, Pentafluorethyl, Pentafluorpropyl, Heptafluorpropyl, Heptafluorbutyl oder Nonafluorbutyl.

Unter einer Hydroxyalkylgruppe mit 1 bis 10 C-Atomen versteht man beispielsweise 1-Hydroxymethyl, 2-Hydroxyethyl, 3-Hydroxyropyl, 4-Hydroxybutyl, ferner auch 5-Hydroxypentyl, 6-Hydroxyhexyl, 7-Hydroxyheptyl, 8-Hydroxyoctyl, 9-Hydroxynonyl oder 10-Hydroxydecyl. Die Alkylenkette der Hydroxygruppe kann auch teilweise oder vollständig mit Fluor substituiert sein. Fluorierte Hydroxyalkylgruppen können beispielsweise durch die Teilformel -(CHF)ₙ-OH oder -(CF₂)ₙ-OH beschrieben werden, wobei n 1, 2, 3, 4, 5, 6, 7, 8, 9 oder 10 bedeuten kann.

Geeignete Anionen, die in Kombination mit den erfindungsgemäßen Kationen, die zuvor genannte Bedingung in bezug auf die Stabilität erfüllen, können aus der Gruppe PF₆, BF₄, Alkylsulfat, Perfluoralkylsulfonat, Perfluoracetat, Bis(fluorsulfonyl)imid, Bis(perfluoralkylsulfonyl)imid, Tris(perfluoralkyl)trifluorphosphat, Bis(pertluoralkyl)tetrafluorphosphat, Tris(perfluoralkylsulfonyl)methid oder Perfluoralkylborat ausgewählt werden.

Der Begriff Perfluoralkylgruppe bedeutet, dass alle H-Atome der entsprechenden Alkylgruppe durch F-Atome ersetzt sind. Bevorzugt haben die Alkyl- bzw. Perfluoralkylgruppen in den angegebenen Anionen jeweils unabhängig voneinander 1 bis 10 C-Atome, besonders bevorzugt 1, 2, 3 oder 4 C-Atome.

Anionen, die erfindungsgemäß geeignet sind, können beispielsweise aus der Gruppe Trifluormethylsulfonat, Pentafluorethylsulfonat, Heptafluorpropylsulfonat, Nonafluorbutylsulfonat, Bis(fluorsulfonyl)imid, Perfluoracetat, Bis(trifluormethylsulfonyl)imid, Bis(pentafluorethylsulfonyl)imid, Bis(heptafluorpropylsulfonyl)imid, Bis(nonafluorbutylsulfonyl)imid, Tris(trifluormethylsulfonyl)methid, Tris(pentafluorethylsulfonyl)methid, Tris(heptafluorpropylsulfonyl)methid, Tris(nonafluorbutylsulfonyl)methid, Tris(pentafluorethyl)trifluorphosphat, Tris(heptafluorpropyl)trifluorphosphat, Tris(nonafluorbutyl)trifluorphosphat, Bis(pentafluorethyl)tetrafluorphosphat, Tetrakis(trifluormethyl)borat, T etrakis(pentafluorethyl)borat, Trifluormethyltrifluorborat, Pentafluorethyltrifluorborat, Bis(trifluormethyl)difluorborat, Bis(pentafluorethyl)difluorborat, Tris(trifluormethyl)fluorborat, Tris(pentafluorethyl)fluorborat oder Bis(pentafluorethyl)-trifluormethylfluorborat ausgewählt werden.

Sobald in den Anionen mehrere Perfluoralkylgruppen auftreten, so können diese unabhängig voneinander verschiedene Perfluoralkylgruppen bedeuten. Unter die oben genannte Definition fallen daher beispielsweise auch gemischte Anionen wie Trifluormethylsulfonyl-pentafluorethylsulfonylimid, Bis(trifluormethyl)sulfonyl-pentafluorethylsulfonylmethid.

Besonders bevorzugt werden die Anionen der Gruppe Trifluormethansulfonat, Bis(trifluormethylsulfonyl)imid oder Tris(pentafluorethyl)trifluorphosphat ausgewählt.

Geeignete Kationen sind insbesondere, gegebenenfalls lineares oder verzweigtes, Tetramethylammonium, Tetraethylammonium, Tetrapropylammonium, Tetrabutylammonium, Tetrapentylammonium, Tetrahexylammonium, Tetraheptylammonium, Tetraoctylammonium, Tetranonylammonium, Tetradecylammonium, Trimethylalkylammonium, Trimethyl(ethyl)ammonium, Triethyl(methyl)ammonium, Trihexylammonium, Methyl(trioctyl)ammonium, Tetramethylphosphonium, Tetraethylphosphonium, Tetrapropylphosphonium, Tetrabutylphosphonium, Tetrapentylphosphonium, Tetrahexylphosphonium, Tetraheptylphosphonium, Tetraoctylphosphonium, Tetranonylphosphonium, Tetradecylphosphonium, Trihexyl-tetradecylphosphonium, Tri-isobutyl(methyl)phosphonium, Tributyl(ethyl)phosphonium, Tributyl(methyl)phosphonium, 1,1-Dimethyl-pyrrolidinium, 1-Methyl-1-ethyl-pyrrolidinium, 1-Methyl,-1-propyl-pyrrolidinium, 1-Methyl-1-butyl-pyrrolidinium, 1-Methyl-1-pentyl-pyrrolidinium, 1-Methyl-1-hexyl-pyrrolidinium, 1-Methyl-1-heptyl-pyrrolidinium, 1-Methyl-1-octyl-pyrrolidinium, 1-Methyl-1-nonyl-pyrrolidinium, 1-Methyl-1-decyl-pyrrolidinium, 1,1-Diethyl-pyrrolidinium, 1-Ethyl-1-propyl-pyrrolidinium, 1-Ethyl-1-butyl-pyrrolidinium, 1-Ethyl-1-pentyl-pyrrolidinium, 1-Ethyl-1-hexyl-pyrrolidinium, 1-Ethyl-1-heptyl-pyrrolidinium, 1-Ethyl-1-octyl-pyrrolidinium, 1-Ethyl-1-nonyl-pyrrolidinium, 1-Ethyl-1-decyl-pyrrolidinium, 1,1-Dipropyl-pyrrolidinium, 1-Propyl-1-butyl-pyrrolidinium, 1-Propyl-1-pentyl-pyrrolidinium, 1-Propyl-1-hexyl-pyrrolidinium, 1-Propyl-1-heptyl-pyrrolidinium, 1-Propyl-1-octyl-pyrrolidinium, 1-Propyl-1-nonyl-pyrrolidinium, 1-Propyl-1-decyl-pyrrolidinium, 1,1-Dibutyl-pyrrolidinium, 1-Butyl-1-pentyl-pyrrolidinium, 1-Butyl-1-hexyl-pyrrolidinium, 1-Butyl-1-heptyl-pyrrolidinium, 1-Butyl-1-octyl-pyrrolidinium, 1-Butyl-1-nonyl-pyrrolidinium, 1-Butyl-1-decyl-pyrrolidinium, 1,1-Dipentyl-pyrrolidinium, 1-Pentyl-1-hexyl-pyrrolidinium, 1-Pentyl-1-heptyl-pyrrolidinium, 1-Pentyl-1-octyl-pyrrolidinium, 1-Pentyl-1-nonyl-pyrrolidinium, 1-Pentyl-1-decyl-pyrrolidinium, 1,1-Dihexyl-pyrrolidinium, 1-Hexyl-1-heptyl-pyrrolidinium, 1-Hexyl-1-octyl-pyrrolidinium, 1-Hexyl-1-nonyl-pyrrolidinium, 1-Hexyl-1-decyl-pyrrolidinium, 1,1-Dihexyl-pyrrolidinium, 1-Hexyl-1-heptyl-pyrrolidinium, 1-Hexyl-1-octyl-pyrrolidinium, 1-Hexyl-1-nonyl-pyrrolidinium, 1-Hexyl-1-decyl-pyrrolidinium, 1,1-Diheptyl-pyrrolidinium, 1-Heptyl-1-octyl-pyrrolidinium, 1-Heptyl-1-nonyl-pyrrolidinium, 1-Heptyl-1-decyl-pyrrolidinium, 1,1-Dioctyl-pyrrolidinium, 1-Octyl-1-nonyl-pyrrolidinium, 1-Octyl-1-decyl-pyrrolidinium, 1-1-Dinonyl-pyrrolidinium, 1-Nony-1-decyl-pyrrolidinium oder 1,1-Didecyl-pyrrolidinium, 1-Hydroxymethyl-1-methyl-pyrrolidinium, 1-Hydroxymethyl-1-ethyl-pyrrolidinium, 1-Hydroxymethyl-1-propyl-pyrrolidinium, 1-Hydroxymethyl-1-butyl-pyrrolidinium, 1-(2-Hydroxyethyl)-1-methyl-pyrrolidinium, 1-(2-Hydroxyethyl)-1-ethyl-pyrrolidinium, 1-(2-Hydroxyethyl)-1-propyl-pyrrolidinium, 1-(2-Hydroxyethyl)-1-butyl-pyrrolidinium, 1-(3-Hydroxypropyl)-1-methyl-pyrrolidinium, 1-(3-Hydroxypropyl)-1-ethyl-pyrrolidinium, 1-(3-Hydroxypropyl)-1-propyl-pyrrolidinium, 1-(3-Hydroxypropyl)-1-butyl-pyrrolidinium, 1-(4-Hydroxybutyl)-1-methyl-pyrrolidinium, 1-(4-Hydroxybutyl)-1-ethyl-pyrrolidinium, 1-(4-Hydroxybutyl)-1-propyl-pyrrolidinium oder 1-(4-Hydroxybutyl)-1-butylpyrrolidinium, 1-(1-Hydroxymethyl)-3-methyl-imidazolium, 1-(1-Hydroxymethyl)-3-ethyl-imidazolium, 1-(1-Hydroxymethyl)-3-propyl-imidazolium, 1-(1-Hydroxymethyl)-3-butyl-imidazolium, 1-(2-Hydroxyethyl)-3-methyl-imidazolium, 1-(2-Hydroxyethyl)-3-ethyl-imidazolium, 1-(2-Hydroxyethyl)-3-propyl-imidazolium, 1-(2-Hydroxyethyl)-3-butyl-imidazolium, 1-(3-Hydroxypropyl)-3-methyl-imidazolium, 1-(3-Hydroxypropyl)-3-ethyl-imidazolium, 1-(3-Hydroxypropyl)-3-propyl-imidazolium, 1-(3-Hydroxypropyl)-3-butyl-imidazolium, 1-(4-Hydroxybutyl)-3-methyl-imidazolium, 1-(4-Hydroxybutyl)-3-ethyl-imidazolium, 1-(4-Hydroxybutyl)-3-propyl-imidazolium, 1-(4-Hydroxybutyl)-3-butyl-imidazolium, 1,3-Bis(1-hydroxymethyl)-imidazolium, 1,3-Bis(2-hydroxyethyl)-imidazolium, 1,3-Bis(3-hydroxypropyl)-imidazolium, 1,3-Bis(4-hydroxybutyl)-imidazolium, 1-(2-Hydroxyethyl)-3-(1-hydroxymethyl)-imidazolium, 1-(2-Hydroxyethyl)-3-(3-hydroxypropyl)-imidazolium, 1-(2-Hydroxyethyl)-3-(4-hydroxybutyl)-imidazolium, 1-(3-Hydroxypropyl)-3-(1-hydroxymethyl)-imidazolium, 1-(3-Hydroxypropyl)-3-(2-hydroxyethyl)-imidazolium, 1-(3-Hydroxypropyl)-3-(4-hydroxybutyl)-imidazolium, 1-(4-Hydroxybutyl)-3-(1-hydroxymethyl)-imidazolium, 1-(4-Hydroxybutyl)-3-(2-hydroxyethyl)-imidazolium oder 1-(4-Hydroxybutyl)-3-(3-hydroxypropyl)-imidazolium.

Besonders geeignete Kationen sind Tetramethylammonium, Trimethylalkylammonium, wobei die Alkylgruppe 1 bis 10 C-Atome haben kann, insbesondere Trihexyl-tetradecylphosphonium, Tri-isobutyl(methyl)phosphonium, Tributyl(ethyl)phosphonium, Tributyl(methyl)phosphonium, darüber hinaus vorzugsweise 1-Butyl-1-methylpyrrolidinium, 1-Butyl-1-ethylpyrrolidinium, 1-Hexyl-1-methylpyrrolidinium, 1-Methyl-1-octylpyrrolidinium oder 1-(2-Hydroxyethyl)-3-methyl-imidazolium, ganz besonders geeignete Kationen sind 1-Butyl-1-methylpyrrolidinium, 1-Hexyl-1-methylpyrrolidinium, 1-Methyl-1-octylpyrrolidinium oder 1-(2-Hydroxyethyl)-3-methyl-imidazolium.

Besonders geeignete ionische Flüssigkeiten für den Einsatz in dem erfindungsgemäßen Verfahren sind 1-Butyl-1-methylpyrrolidinium Trifluormethansulfonat, 1-Butyl-1-methylpyrrolidinium Bis(trifluormethylsulfonyl)imid, 1-Butyl-1-methylpyrrolidinium Tris(pentafluorethyl)trifluorphosphat, 1-Hexyl-1-methylpyrrolidinium Trifluormethansulfonat, 1-Hexyl-1-methylpyrrolidinium Bis(trfluormethylsulfonyl)imid, 1-Hexyl-1-methylpyrrolidinium Tris(pentafluorethyl)trifluorphosphat, 1-Methyl-1-octylpyrrolidinium Trifluormethansulfonat, 1-Methyl-1-octylpyrrolidinium Bis(trifluormethylsulfonyl)imid, 1-Methyl-1-octylpyrrolidinium Tris(pentafluorethyl)trifluorphosphat, 1-(2-Hydroxyethyl)-3-methylimidazolium Trifluormethansulfonat, 1-(2-Hydroxyethyl)-3-methylimidazolium Bis(trifluormethylsulfonyl)imid oder 1-(2-Hydroxyethyl)-3-methylimidazolium Tris(pentafluorethyl)trifluorphosphat.

Nach dem erfindungsgemäßen Verfahren werden Selen-Ionen in einer geeigneten ionischen Flüssigkeit, wie zuvor beschrieben, gelöst. Dies kann durch Auflösung eines Selensalzes in der ionischen Flüssigkeit erfolgen.

Geeignete Selensalze sind beispielsweise Selentetrahalogenide, z.B. Selentetrachlorid oder Selentetrabromid, aber auch Selendioxid. Prinzipiell ist jedes Selensalz geeignet, dass unter den genannten Bedingungen eine Selenabscheidung ermöglicht.

Die lonenkonzentration in der ionischen Flüssigkeit zur Metallabscheidung ist vorzugsweise 10⁻⁵ bis 10 mol/l. Bevorzugt wird mit einer lonenkonzentration von 10⁻³ bis 10⁻¹ mol/l gearbeitet.

Die erfindungsgemäße Abscheidung erfolgt in einer Schutzgasatmosphäre, beispielsweise unter Argon, wobei der Sauerstoff- und Wassergehalt und insbesondere der Wassergehalt unter 1 ppm liegen sollte. Die Abscheidung wird in einer 3-Elektrodenzelle durchgeführt, wie sie dem Fachmann bekannt ist (beispielsweise aus A.J. Bard, L.R. Faulkner, Electrochemical Methods, Wiley). Bei der Abscheidung auf ein geeignetes Substrat werden bevorzugt Platin- oder Selenelektroden als Gegen- und Referenzelektroden verwendet. Generell können alle Metalle oder Kohlenstoff als Elektrodenmaterialien eingesetzt werden, so lange die an der Gegenelektrode entstehenden Produkte die Prozesse an der Arbeitselektrode nicht stören, d.h. so lange die Elektrodenmaterialien unter den experimentellen Bedingungen nicht mit Selen zusammen abgeschieden werden. Die Auswahl der geeigneten Materialien erfolgt hierbei im Rahmen des Fachwissens des Fachmanns.

Das erfindungsgemäße Verfahren wird vorzugsweise potentiostatisch durchgeführt, bei Elektrodenpotentialen zwischen 0 und -2000 mV und bei Temperaturen zwischen 10°C und 230°C, vorzugsweise zwischen 100°C bis 150°C.

Das erfindungsgemäße Verfahren kann jedoch auch mittels gepulster Techniken durchgeführt werden, wie sie dem Fachmann bekannt sind, beispielsweise wie sie in J.-C. Puippe, F. Leaman, Pulse-Plating: Elektrolytische Metallabscheidung mit Pulsstrom, Eugen G. Leuze Verlag, 1990 beschrieben sind.

Mit dem erfindungsgemäßen Verfahren kann graues Selen in beliebigen Schichtdicken, z.B. zwischen 200 µm und 300 pm abgeschieden werden und zwar in mikro- oder nanokristallin deckenden Schichten. Die gewünschte Schichtdicke wird über das Elektrodenpotential und die geflossene Ladung sowie die elektrochemischen Parameter gesteuert.

Dieser Zusammenhang wird allgemeingültig über das Faraday-Gesetz beschrieben: $d = \frac{I * t * M}{F * A * ρ} ,$
wobei F = Faradaykonstante, A = Fläche, ρ = Dichte des Metalls, I = Strom, t = Zeit und M = molare Masse des Metalls bedeutet.
Letztendlich kann man über Strom und Zeit die Schichtdicke einstellen.

Abbildung 1 zeigt ein Zyklovoltammogramm einer ca. 0.1 molaren Lösung von SeCl₄ in 1-Butyl-1-methylpyrrolidiniumbis(trifluormethylsulfonyl)imid (BMP Tf₂N) bei Raumtemperatur auf Au(111). Bei -1 V vs. Pt-quasi-Referenz ergibt sich ein erster Reduktionspeak, bei -1.75 V ein zweiter. Bei +0,5 Volt zeigt sich ein Oxidationsprozess, wobei das Verhältnis der geflossenen anodischen zu den kathodischen Strömen deutlich kleiner als 1 ist.

Bei 120°C (Abbildung 2) ändert sich die Form des Zyklovoltammogramms beträchtlich. Anstelle von 2 deutlichen Reduktionsprozessen beobachtet man nur noch einen mehr oder weniger stark ansteigenden kathodischen Strom mit einem ausgeprägten Oxidationsprozess bei etwa 1 Volt vs. Ptquasi-Referenz.

Abbildung 3 zeigt die Morphologie von Seten-Depositen, die bei 150°C aus SeCl₄ in BMP Tf2N abgeschieden wurden.

Abbildung 4 zeigt ein Röntgendiffraktogramm (XRD = X-ray diffraction, Cobalt K alpha als Röntgenstrahlung) von Selen, das aus SeCl₄/BMP Tf₂N [0.1 mol/l SeCl₄ in BMP Tf₂N] bei 150°C auf Platin abgeschieden wurde.

Für die erfindungsgemäße elektrochemische Selenabscheidung sind vielfältige Substrate möglich, die als Kathode eingesetzt werden können. Die Geometrie dieser Substrate ist frei wählbar und keiner Einschränkung unterworfen.
Geeignete Substrate sind beispielweise aus allen Kategorien wählbar, beispielsweise Nichtmetalle, Halbmetalle, Metalle, Metalllegierungen, leitfähige oder metallisierte Keramiken oder leitfähige oder metallisierte Kunststoffe sind möglich.
Ein bevorzugtes Nichtmetall ist beispielsweise Graphit.
Ein bevorzugtes Halbmetall ist beispielsweise Silicium.

Bevorzugte Metalle sind beispielsweise Gold, Platin, Kupfer, Eisen, Kobalt, Nickel oder Molybdän.
Bevorzugte Metalllegierungen sind beispielsweise die verschiedensten Stähle oder Nickel-Legierungen.
Geeignete Substrate können beispielsweise auch schon bereits aus mehreren Schichten bestehen, auf die eine weitere Schicht als Zwischenschicht oder abschließende Schicht Selen nach dem erfindungsgemäßen Verfahren aufgebracht wird. Die Aufzählung der Substrate ist daher in keinster Weise als limitierend aufzufassen. Der Fachmann auf dem jeweiligen Anwendungsgebiet kann die Auswahl des geeigneten Substrats ohne weitere Informationen treffen.

Nach Abscheidung von Selen kann die ionische Flüssigkeit mit organischen Lösungsmitteln ausgewaschen werden. Geeignete organische Lösungsmittel sind beispielsweise Toluol, Benzol, Methylenchlorid, Acetonitril, Aceton, Methanol, Ethanol oder Isopropanol. Bei Verwendung von Selentetrachlorid kann dieses beispielsweise auch durch Erhitzen im Vakuum durch Destillation aus der ionischen Flüssigkeit entfernt werden.

Die Verwendung von Ionischen Flüssigkeiten zur Abscheidung, vorzugsweise zur elektrochemischen Abscheidung, von grauem Selen auf einem Substrat, ist ein weiterer Gegenstand der vorliegende Erfindung.

Die detaillierten Bedingungen der Abscheidung sowie die geeigneten ionischen Flüssigkeiten und die Nachbehandlung des beschichteten Substrats sind den zuvor beschriebenen Ausführungen zu entnehmen.

Auch ohne weitere Ausführungen wird davon ausgegangen, dass ein Fachmann die obige Beschreibung im weitesten Umfang nutzen kann. Die bevorzugten Ausführungsformen und Beispiele sind deswegen lediglich als beschreibende, keineswegs als in irgendeiner Weise limitierende Offenbarung aufzufassen.

### Beispiele:

Die elektrochemischen Messungen wurden mit einem PAR 2263 Potentiostat/Galvanostat der Firma Princeton Applied Research (EG & G) durchgeführt.
Generell sind jeder Potentiostat sowie jede Konstantstromquelle sowie Batterien jeweils mit oder ohne Pulsgenerator geeignet.

### Beispiel 1: Abscheidung-von Selen aus SeCl₄ auf Gold

Es wird eine Lösung von SeCl₄ in der ionischen Flüssigkeit 1-Butyl-1-methylpyrrolidinium Bis(trifluormethylsulfonyl)imid hergestellt und unter Schutzgasatmosphäre bei Raumtemperatur in die 3-Elektrodenmeßzelle überführt. Es wurde eine typische 3-Elektrodenmeßzelle benutzt, wie sie beispielsweise in A.J. Bard und L.R. Faulkner, Electrochemical Methods, Wiley, beschrieben wird.
Die 3-Elektrodenmeßzelle hat als Arbeitselektrode (Kathode) eine Goldelektrode und Platindrähte dienen als Quasi-Referenz und Gegenelektrode.

Das Elektrodenpotential wird auf -1500 mV vs. Platin-quasi-Referenz eingestellt.

Die Abscheidung von Selen beginnt bei -1000 mV.

### Beispiel 2: Abscheidung von Selen aus SeBr₄ auf Platin

Analog zu Beispiel 1 wird eine 0,25 molare Lösung von SeBr₄ in der ionischen Flüssigkeit 1-Butyl-1-methylpyrrolidinium
Bis(trifluormethylsulfonyl)imid hergestellt und unter Schutzgasatmosphäre bei Raumtemperatur in die 3-Elektrodenmeßzelle überführt. Es wurde eine typische 3-Elektrodenmeßzelle benutzt, wie sie beispielsweise in A.J. Bard und L.R. Faulkner, Electrochemical Methods, Wiley, beschrieben wird. Die 3-Elektrodenmeßzelle hat als Arbeitselektrode (Kathode) eine Platinelektrode und Platindrähte dienen als Quasi-Referenz und Gegenelektrode.

Das Elektrodenpotential wird auf -1500 mV vs. Platin-quasi-Referenz eingestellt.

Die Abscheidung von Selen beginnt bei -1000 mV.

### Beispiel 3: Abscheidung von Selen aus SeBr₄ auf Indium

Analog zu Beispiel 1 wird eine 0,25 molare Lösung von SeBr₄ in der ionischen Flüssigkeit 1-Butyl-1-methylpyrrolidinium Bis(trifluormethylsulfonyl)imid hergestellt und unter Schutzgasatmosphäre bei Raumtemperatur in die 3-Elektrodenmeßzelle überführt. Es wurde eine typische 3-Elektrodenmeßzelle benutzt, wie sie beispielsweise in A.J. Bard und L.R. Faulkner, Electrochemical Methods, Wiley, beschrieben wird. Die 3-Elektrodenmeßzelle hat als Arbeitselektrode (Kathode) eine Indiumelektrode und Platindrähte dienen als Quasi-Referenz und Gegenelektrode.

Das Elektrodenpotential wird auf -1500 mV vs. Platin-quasi-Referenz eingestellt.

Die Abscheidung von Selen beginnt bei -1000 mV.

## Patentansprüche

1. Verfahren zur elektrochemischen Abscheidung von grauem Selen auf einem Substrat in mindestens einer Ionischen Flüssigkeit.

2. Verfahren gemäß Anspruch 1, **dadurch gekennzeichnet, dass** die Ionische Flüssigkeit mindestens ein Tetraalkylammonium-, Tetraalkylphosphonium-Kation aufweist, wobei die Alkylgruppen jeweils unabhängig voneinander 1 bis 10 C-Atome haben können, oder ein heterocyclisches Kation ausgewählt aus aufweist, wobei
R¹' bis R⁴' jeweils unabhängig voneinander Wasserstoff, -CN, -OR', - NR'₂, -P(O)R'₂, -P(O)(NR'₂)₂, -C(O)R',
geradkettiges oder verzweigtes Alkyl mit 1-20 C-Atomen, geradkettiges oder verzweigtes Alkenyl mit 2-20 C-Atomen und einer oder mehreren Doppelbindungen,
geradkettiges oder verzweigtes Alkinyl mit 2-20 C-Atomen und einer oder mehreren Dreifachbindungen,
gesättigtes, teilweise oder vollständig ungesättigtes Cycloalkyl mit 3-7 C-Atomen, das mit Alkylgruppen mit 1-6 C-Atomen substituiert sein kann,
gesättigtes, teilweise oder vollständig ungesättigtes Heteroaryl, Heteroaryl-C₁-C₆-alkyl oder Aryl-C₁-C₆-alkyl bedeutet,
wobei die Substituenten R¹', R²', R³' und/oder R⁴' zusammen auch ein Ringsystem bilden können,
wobei ein oder mehrere Substituenten R¹' bis R⁴' teilweise oder vollständig mit Halogenen, insbesondere -F und/oder -Cl, oder -OR',-CN, -C(O)OH, -C(O)NR'₂, -SO₂NR'₂, -C(O)X, -SO₂OH, -SO₂X, -NO₂, substituiert sein können, wobei jedoch nicht gleichzeitig R¹' und R⁴' vollständig mit Halogenen substituiert sein dürfen, und wobei ein oder zwei nicht benachbarte und nicht am Heteroatom gebundene Kohlenstoffatome der Substituenten R¹' bis R⁴', durch Atome und/oder Atomgruppierungen ausgewählt aus der -O-, -S-, -S(O)-, -SO₂-, -C(O)-, -N⁺R'₂-, -C(O)NR'-, -SO₂NR'-, -P(O)(NR'₂)NR'-, -PR'₂=N- oder -P(O)R'-ersetzt sein können mit R' = H, nicht, teilweise oder perfluoriertes C₁-bis C₆-Alkyl, C₃- bis C₇-Cycloalkyl, unsubstituiertes oder substituiertes Phenyl und X =Halogen.

3. Verfahren gemäß Anspruch 1 oder 2, **dadurch gekennzeichnet, dass** die Ionische Flüssigkeit mindestens ein Tetraalkylammonium-, Tetraalkylphosphonium-, 1,1-Dialkylpyrrolidinium-, 1-Hydroxyalkyl-1-alkyl-pyrrolidinium-, 1-Hydroxyalkyt-3-alkyl-imidazolium-oder 1,3-Bis(hydroxyalkyl)imidazolium-Kation enthält, wobei die Alkylgruppen oder die Alkylenkette der Hydroxyalkylgruppe jeweils unabhängig voneinander 1 bis 10 C-Atome haben können.

4. Verfahren nach einem oder mehreren der Ansprüche 1 bis 3, **dadurch gekennzeichnet, dass** die Ionische Flüssigkeit ein elektrochemisches Fenster von 0 mV bis -3500 mV gegen Ferrocen/Ferrocinium im kathodischen Ast und von 0 mV bis +3500 mV gegen Ferrocen/Ferrocinium im anodischen Ast hat.

5. Verfahren nach einem oder mehreren der Ansprüche 1 bis 4, **dadurch gekennzeichnet, dass** das Anion der Ionischen Flüssigkeit aus der Gruppe PF₆, BF₄, Alkylsulfat, Perfluoralkylsulfonat, Perfluoracetat, Bis(fluorsulfonyl)imid, Bis(perfluoralkylsulfonyl)imid, Tris(perfluoralkyl)trifluorphosphat, Bis(perfluoralkyl)tetrafluorphosphat, Tris(perfluoralkylsulfonyl)methid oder Perfluoralkylborat ausgewählt wird.

6. Verfahren nach einem oder mehreren der Ansprüche 1 bis 5, **dadurch gekennzeichnet, dass** das Kation ausgewählt wird aus der Gruppe, lineares oder verzweigtes Tetramethylammonium, Tetraethylammonium, Tetrapropylammonium, Tetrabutylammonium, Tetrapentylammonium, Tetrahexylammonium, Tetraheptylammonium, Tetraoctylammonium, Tetranonylammonium, Tetradecylammonium, Trimethylalkylammonium, Trimethyl(ethyl)ammonium, Triethyl(methyl)ammonium, Trihexylammonium, Methyl(trioctyl)ammonium, Tetramethylphosphonium, Tetraethylphosphonium, Tetrapropylphosphonium, Tetrabutylphosphonium, Tetrapentylphosphonium, Tetrahexylphosphonium, Tetraheptylphosphonium, Tetraoctylphosphonium, Tetranonylphosphonium, Tetradecylphosphonium, Trihexyl-tetradecylphosphonium, Tri-isobutyl(methyl)phosphonium, Tributyl(ethyl)phosphonium, Tributyl(methyl)phosphonium, 1,1-Dimethyl-pyrrolidinium, 1-Methyl-1-ethyl-pyrrolidinium, 1-Methyl-1-propyl-pyrrolidinium, 1-Methyl-1-butyt-pyrrolidinium, 1-Methyl-1-pentyl-pyrrolidinium, 1-Methyl-1-hexyl-pyrrolidinium, 1-Methyl-1-heptyl-pyrrolidinium, 1-Methyl-1-octyl-pyrrolidinium, 1-Methyl-1-nonyl-pyrrolidinium, 1-Methyl-1-tlecyl-pyrrolidinium, 1,1-Diethyl-pyrrolidinium, 1-Ethyl-1-propyl-pyrrolidinium, 1-Ethyl-1-butyl-pyrrolidinium, 1-Ethyl-1-pentyl-pyrrolidinium, 1-Ethyl-1-hexyl-pyrrolidinium, 1-Ethyl-1-heptyl-pyrrolidinium, 1-Ethyl-1-octyl-pyrrolidinium, 1-Ethyl-1-nonyl-pyrrolidinium, 1-Ethyl-1-decyl-pyrrolidinium, 1,1-Dipropyl-pyrrolidinium, 1-Propyl-1-butyl-pyrrolidinium, 1-Propyl-1-pentyl-pyrrolidinium, 1-Propyl-1-hexyl-pyrrolidinium, 1-Propyl-1-heptyl-pyrrolidinium, 1-Propyl-1-octyl-pyrrolidinium, 1-Propyl-1-nonyl-pyrrolidinium, 1-Propyl-1-decyl-pyrrolidinium, 1,1-Dibutyl-pyrrolidinium, 1-Butyl-1-pentyl-pyrrolidinium, 1-Butyl-1-hexyl-pyrrolidinium, 1-Butyl-1-heptyl-pyrrolidinium, 1-Butyl-1-octyl-pyrrolidinium, 1-Butyl-1-nonyl-pyrrolidinium, 1-Butyl-1-decyl-pyrrolidinium, 1,1-Dipentyl-pyrrolidinium, 1-Pentyl-1-hexyl-pyrrolidinium, 1-Pentyl-1-heptyl-pyrrolidinium, 1-Pentyl-1-octyl-pyrrolidinium, 1-Pentyl-1-nonyl-pyrrolidinium, 1-Pentyl-1-decyl-pyrrolidinium, 1,1-Dihexyl-pyrrolidinium, 1-Hexyl-1-heptyl-pyrrolidinium, 1-Hexyl-1-octyl-pyrrolidinium, 1-Hexyl-1-nonyl-pyrrolidinium, 1-Hexyl-1-decyl-pyrrolidinium, 1,1-Dihexyl-pyrrolidinium, 1-Hexyl-1-heptyl-pyrrolidinium, 1-Hexyl-1-octyl-pyrrolidinium, 1-Hexyl-1-nonyl-pyrrolidinium, 1-Hexyl-1-decyl-pyrrolidinium, 1,1-Diheptyl-pyrrolidinium, 1-Heptyl-1-octyl-pyrrolidinium, 1-Heptyl-1-nonyl-pyrrolidinium, 1-Heptyl-1-decyl-pyrrolidinium, 1,1-Dioctyl-pyrrolidinium, 1-Octyl-1-nonyl-pyrrolidinium, 1-Octyl-1-decyl-pyrrolidinium, 1-1-Dinonyl-pyrrolidinium, 1-Nony-1-decyl-pyrrolidinium oder 1,1-Didecyl-pyrrolidinium, 1-Hydroxymethyl-1-methyl-pyrrolidinium, 1-Hydroxymethyl-1-ethyl-pyrrolidinium, 1-Hydroxymethyl-1-propyl-pyrrolidinium, 1-Hydroxymethyl-1-butyl-pyrrolidinium, 1-(2-Hydroxyethyl)-1-methyl-pyrrolidinium, 1-(2-Hydroxyethyl)-1-ethyl-pyrrolidinium, 1-(2-Hydroxyethyl)-1-propyl-pyrrolidinium, 1-(2-Hydroxyethyl)-1-butyl-pyrrolidinium, 1-(3-Hydroxypropyl)-1-methyl-pyrrolidinium, 1-(3-Hydroxypropyl)-1-ethyl-pyrrolidinium, 1-(3-Hydroxypropyl)-propyl-pyrrolidinium, 1-(3-Hydroxypropyl)-1-butyl-pyrrolidinium, 1-(4-Hydroxybutyl)-1-methyl-pyrrolidinium, 1-(4-Hydroxybutyl)-1-ethyl-pyrrolidinium, 1-(4-Hydroxybutyl)-1-propyl-pyrrolidinium oder 1-(4-Hydroxybutyl)-1-butylpyrrolidinium, 1-(1-Hydroxymethyl)-3-methyl-imidazolium, 1-(1-Hydroxymethyl)-3-ethyl-imidazolium, 1-(1-Hydroxymethyl)-3-propyl-imidazolium, 1-(1-Hydroxymethyl)-3-butyl-imidazolium, 1-(2-Hydroxyethyl)-3-methyl-imidazolium, 1-(2-Hydroxyethyl)-3-ethyl-imidazolium, 1-(2-Hydroxyethyl)-3-propyl-imidazolium, 1-(2-Hydroxyethyl)-3-butyl-imidazolium, 1-(3-Hydroxypropyl)-3-methyl-imidazolium, 1-(3-Hydroxypropyl)-3-ethyl-imidazolium, 1-(3-Hydroxypropyl)-3-propyl-imidazolium, 1-(3-Hydroxypropyl)-3-butyl-imidazolium, 1-(4-Hydroxybutyl)-3-methyl-imidazolium, 1-(4-Hydroxybutyl)-3-ethyl-imidazolium, 1-(4-Hydroxybutyl)-3-propyl-imidazolium, 1-(4-Hydroxybutyl)-3-butyl-imidazolium, 1,3-Bis(1-hydroxymethyl)-imidazolium, 1,3-Bis(2-hydroxyethyl)-imidazolium, 1,3-Bis(3-hydroxypropyl)-imidazolium, 1,3-Bis(4-hydroxybutyl)-imidazolium, 1-(2-Hydroxyethyl)-3-(1-hydroxymethyl)-imidazolium, 1-(2-Hydroxyethyl)-3-(3-hydroxypropyl)-imidazolium, 1-(2-Hydroxyethyl)-3-(4-hydroxybutyl)-imidazolium, 1-(3-Hydroxypropyl)-3-(1-hydroxymethyl)-imidazolium, 1-(3-Hydroxypropyl)-3-(2-hydroxyethyl)-imidazolium, 1-(3-Hydroxypropyl)-3-(4-hydroxybutyl)-imidazolium, 1-(4-Hydroxybutyl)-3-(1-hydroxymethyl)-imidazolium, 1-(4-Hydroxybutyl)-3-(2-hydroxyethyl)-imidazolium oder 1-(4-Hydroxybutyl)-3-(3-hydroxypropyl)-imidazolium.

7. Verfahren nach einem oder mehreren der Ansprüche 1 bis 6, **dadurch gekennzeichnet, dass** in der Ionischen Flüssigkeit Selen-Ionen gelöst vorliegen.

8. Verfahren nach Anspruch 7, **dadurch gekennzeichnet, dass** die Selen-Ionen durch Lösen eines Selensalzes erzeugt werden.

9. Verfahren nach einem oder mehreren der Ansprüche 1 bis 8, **dadurch gekennzeichnet, dass** das Substrat ein Nichtmetall, Halbmetall, Metall, eine Metalllegierung oder leitfähige und/oder metallisierte Keramiken oder leitfähiger und/oder metallisierter Kunststoff ist.

10. Verfahren nach einem oder mehreren der Ansprüche 1 bis 9, **dadurch gekennzeichnet, dass** das Verfahren bei Temperaturen zwischen 10°C und 230°C durchgeführt wird.

11. Verwendung von Ionischen Flüssigkeiten zur Abscheidung von grauem Selen auf einem Substrat.

## Claims

1. Process for the electrochemical deposition of grey selenium on a substrate in at least one ionic liquid.

2. Process according to Claim 1, **characterised in that** the ionic liquid has at least one tetraalkylammonium or tetraalkylphosphonium cation, where the alkyl groups may each, independently of one another, have 1 to 10 C atoms, or a heterocyclic cation selected from where
R¹' to R⁴' each, independently of one another, denote hydrogen, -CN, -OR', -NR'₂, -P(O)R'₂, -P(O)(NR'₂)₂, -C(O)R',
straight-chain or branched alkyl having 1-20 C atoms,
straight-chain or branched alkenyl having 2-20 C atoms and one or more double bonds,
straight-chain or branched alkynyl having 2-20 C atoms and one or more triple bonds,
saturated, partially or fully unsaturated cycloalkyl having 3-7 C atoms, which may be substituted by alkyl groups having 1-6 C atoms, saturated, partially or fully unsaturated heteroaryl, heteroaryl-C₁-C₆-alkyl or aryl-C₁-C₆-alkyl,
where the substituents R¹', R²', R³' and/or R⁴' together may also form a ring system,
where one or more substituents R¹' to R⁴' may be partially or fully substituted by halogens, in particular -F and/or -Cl, or -OR', -CN, -C(O)OH, -C(O)NR'₂, -SO₂NR'₂, -C(O)X, -SO₂OH, -SO₂X, -NO₂, but where R¹' and R⁴' cannot simultaneously be fully substituted by halogens, and where, in the substituents R¹' to R⁴', one or two non-adjacent carbon atoms which are not bonded to the heteroatom may be replaced by atoms and/or atom groups selected from -O-, -S-, -S(O)-, -SO₂-, -C(O)-, -N⁺R'₂-, -C(O)NR'-, -SO₂NR'-, -P(O)(NR'₂)NR'-, -PR'₂=N- or -P(O)R'-, where R' = H, non-, partially or perfluorinated C₁- to C₆-alkyl, C₃- to C₇-cycloalkyl, unsubstituted or substituted phenyl, and X = halogen.

3. Process according to Claim 1 or 2, **characterised in that** the ionic liquid contains at least one tetraalkylammonium, tetraalkylphosphonium, 1,1-dialkylpyrrolidinium, 1-hydroxyalkyl-1-alkylpyrrolidinium, 1-hydroxyalkyl-3-alkylimidazolium or 1,3-bis(hydroxyalkyl)imidazolium cation, where the alkyl groups or the alkylene chain of the hydroxyalkyl group may each, independently of one another, have 1 to 10 C atoms.

4. Process according to one or more of Claims 1 to 3, **characterised in that** the ionic liquid has an electrochemical window from 0 mV to -3500 mV against ferrocene/ferrocinium in the cathodic branch and from 0 mV to +3500 mV against ferrocene/ferrocinium in the anodic branch.

5. Process according to one or more of Claims 1 to 4, **characterised in that** the anion of the ionic liquid is selected from the group PF₆, BF₄, alkylsulfate, perfluoroalkylsulfonate, perfluoroacetate, bis(fluorosulfonyl)-imide, bis(perfluoroalkylsulfonyl)imide, tris(perfluoroalkyl)trifluorophosphate, bis(perfluoroalkyl)tetrafluorophosphate, tris(perfluoroalkylsulfonyl)methide or perfluoroalkylborate.

6. Process according to one or more of Claims 1 to 5, **characterised in that** the cation is selected from the group linear or branched tetramethylammonium, tetraethylammonium, tetrapropylammonium, tetrabutylammonium, tetrapentylammonium, tetrahexylammonium, tetraheptylammonium, tetraoctylammonium, tetranonylammonium, tetradecylammonium, trimethylalkylammonium, trimethyl(ethyl)ammonium, triethyl(methyl)ammonium, trihexylammonium, methyl(trioctyl)ammonium, tetramethylphosphonium, tetraethylphosphonium, tetrapropylphosphonium, tetrabutylphosphonium, tetrapentylphosphonium, tetrahexylphosphonium, tetraheptylphosphonium, tetraoctylphosphonium, tetranonylphosphonium, tetradecylphosphonium, trihexyltetradecylphosphonium, triisobutyl(methyl)phosphonium, tributyl(ethyl)phosphonium, tributyl-(methyl)phosphonium, 1,1-dimethylpyrrolidinium, 1-methyl-1-ethylpyrrolidinium, 1-methyl-1-propylpyrrolidinium, 1-methyl-1-butylpyrrolidinium, 1-methyl-1-pentylpyrrolidinium, 1-methyl-1-hexylpyrrolidinium, 1-methyl-1-heptylpyrrolidinium, 1-methyl-1-octylpyrrolidinium, 1-methyl-1-nonyl-pyrrolidinium, 1-methyl-1-decylpyrrolidinium, 1,1-diethylpyrrolidinium, 1-ethyl-1-propylpyrrolidinium, 1-ethyl-1-butylpyrrolidinium, 1-ethyl-1-pentylpyrrolidinium, 1-ethyl-1-hexylpyrrolidinium, 1-ethyl-1-heptylpyrrolidinium, 1-ethyl-1-octylpyrrolidinium, 1-ethyl-1-nonylpyrrolidinium, 1-ethyl-1-decylpyrrolidinium, 1,1-dipropylpyrrolidinium, 1-propyl-1-butylpyrrolidinium, 1-propyl-1-pentylpyrrolidinium, 1-propyl-1-hexylpyrrolidinium, 1-propyl-1-heptylpyrrolidinium, 1-propyl-1-octylpyrrolidinium, 1-propyl-1-nonylpyrrolidinium, 1-propyl-1-decylpyrrolidinium, 1,1-dibutylpyrrolidinium, 1-butyl-1-pentylpyrrolidinium, 1-butyl-1-hexylpyrrolidinium, 1-butyl-1-heptylpyrrolidinium, 1-butyl-1-octylpyrrolidinium, 1-butyl-1-nonylpyrrolidinium, 1-butyl-1-decylpyrrolidinium, 1,1-dipentylpyrrolidinium, 1-pentyl1-hexylpyrrolidinium, 1-pentyl-1-heptylpyrrolidinium, 1-pentyl-1-octylpyrrolidinium, 1-pentyl-1-nonylpyrrolidinium, 1-pentyl-1-decylpyrrolidinium, 1,1-dihexylpyrrolidinium, 1-hexyl-1-heptylpyrrolidinium, 1-hexyl-1-octyl-pyrrolidinium, 1-hexyl-1-nonylpyrrolidinium, 1-hexyl-1-decylpyrrolidinium, 1,1-dihexylpyrrolidinium, 1-hexyl-1-heptylpyrrolidinium, 1-hexyl-1-octyl-pyrrolidinium, 1-hexyl-1-nonylpyrrolidinium, 1-hexyl-1-decylpyrrolidinium, 1,1-diheptylpyrrolidinium, 1-heptyl-1-octylpyrrolidinium, 1-heptyl-1-nonyl-pyrrolidinium, 1-heptyl-1-decylpyrrolidinium, 1,1-dioctylpyrrolidinium, 1-octyl-1-nonylpyrrolidinium, 1-octyl-1-decylpyrrolidinium, 1,1-dinonylpyrrolidinium, 1-nonyl-1-decylpyrrolidinium or 1,1-didecylpyrrolidinium, 1-hydroxymethyl-1-methylpyrrolidinium, 1-hydroxymethyl-1-ethylpyrrolidinium, 1-hydroxymethyl-1-propylpyrrolidinium, 1-hydroxymethyl-1-butyl-pyrrolidinium, 1-(2-hydroxyethyl)-1-methylpyrrolidinium, 1-(2-hydroxyethyl)-1-ethylpyrrolidinium, 1-(2-hydroxyethyl)-1-propylpyrrolidinium, 1-(2-hydroxyethyl)-1-butylpyrrolidinium, 1-(3-hydroxypropyl)-1-methyl-pyrrolidinium, 1-(3-hydroxypropyl)-1-ethylpyrrolidinium, 1-(3-hydroxypropyl)-1-propylpyrrolidinium, 1-(3-hydroxypropyl)-1-butylpyrrolidinium, 1-(4-hydroxybutyl)-1-methylpyrrolidinium, 1-(4-hydroxybutyl)-1-ethyl-pyrrolidinium, 1-(4-hydroxybutyl)-1-propylpyrrolidinium or 1-(4-hydroxy-butyl)-1-butylpyrrolidinium, 1-(1-hydroxymethyl)-3-methylimidazolium, 1-(1-hydroxymethyl)-3-ethylimidazolium, 1-(1-hydroxymethyl)-3-propyl-imidazolium, 1-(1-hydroxymethyl)-3-butylimidazolium, 1-(2-hydroxyethyl)-3-methylimidazolium, 1-(2-hydroxyethyl)-3-ethylimidazolium, 1-(2-hydroxyethyl)-3-propylimidazolium, 1-(2-hydroxyethyl)-3-butylimidazol-ium, 1-(3-hydroxypropyl)-3-methylimidazolium, 1-(3-hydroxypropyl)-3-ethylimidazolium, 1-(3-hydroxypropyl)-3-propylimidazolium, 1-(3-hydroxypropyl)-3-butylimidazolium, 1-(4-hydroxybutyl)-3-methylimidazolium, 1-(4-hydroxybutyl)-3-ethylimidazolium, 1-(4-hydroxybutyl)-3-propyl-imidazolium, 1-(4-hydroxybutyl)-3-butylimidazolium, 1,3-bis(1-hydroxymethyl)imidazolium, 1,3-bis(2-hydroxyethyl)imidazolium, 1,3-bis(3-hydroxypropyl)imidazolium, 1,3-bis(4-hydroxybutyl)imidazolium, 1-(2-hydroxyethyl)-3-(1-hydroxymethyl)imidazolium, 1-(2-hydroxyethyl)-3-(3-hydroxypropyl)imidazolium, 1-(2-hydroxyethyl)-3-(4-hydroxybutyl)imidazolium, 1-(3-hydroxypropyl)-3-(1-hydroxymethyl)imidazolium, 1-(3-hydroxypropyl)-3-(2-hydroxyethyl)imidazolium, 1-(3-hydroxypropyl)-3-(4-hydroxybutyl)imidazolium, 1-(4-hydroxybutyl)-3-(1-hydroxymethyl)imidazolium, 1-(4-hydroxybutyl)-3-(2-hydroxyethyl)imidazolium or 1-(4-hydroxybutyl)-3-(3-hydroxypropyl)imidazolium.

7. Process according to one or more of Claims 1 to 6, **characterised in that** selenium ions are in dissolved form in the ionic liquid.

8. Process according to Claim 7, **characterised in that** the selenium ions are produced by dissolution of a selenium salt.

9. Process according to one or more of Claims 1 to 8, **characterised in that** the substrate is a non-metal, semimetal, metal, metal alloy or conductive and/or metallised ceramic or conductive and/or metallised plastic.

10. Process according to one or more of Claims 1 to 9, **characterised in that** the process is carried out at temperatures between 10°C and 230°C.

11. Use of ionic liquids for the deposition of grey selenium on a substrate.

## Revendications

1. Procédé de dépôt électrochimique de sélénium gris sur un substrat dans au moins un liquide ionique.

2. Procédé selon la revendication 1, **caractérisé en ce que** le liquide ionique possède au moins un cation tétraalkylammonium ou tétraalkylphosphonium, où les groupements alkyle peuvent chacun, indépendamment l'un de l'autre, contenir de 1 à 10 atomes de C, ou un cation hétérocyclique choisi parmi où
R¹' à R⁴' chacun, indépendamment l'un de l'autre, désignent hydrogène, -CN, -OR', -NR'₂, -P(O)R'₂, -P(O)(NR'₂)₂, -C(O)R',
alkyle à chaîne linéaire ou ramifiée ayant 1-20 atomes de C,
alcényle à chaîne linéaire ou ramifiée ayant 2-20 atomes de C et une ou plusieurs doubles liaisons,
alcynyle à chaîne linéaire ou ramifiée ayant 2-20 atomes de C et une ou plusieurs triples liaisons,
cycloalkyle saturé, partiellement ou totalement insaturé, ayant 3-7 atomes de C, pouvant être substitué par des groupements alkyle ayant 1-6 atomes de C,
hétéroaryle saturé, partiellement ou totalement insaturé, hétéroaryl-C₁-C₆-alkyle ou aryl-C₁-C₆-alkyle,
où les substituants R¹', R²', R³' et/ou R⁴' peuvent également former ensemble un noyau,
où un ou plusieurs substituants R¹' à R⁴' peuvent être partiellement ou totalement substitués par des halogènes, en particulier -F et/ou -Cl, ou -OR', -CN, -C(O)OH, -C(O)NR'₂, -SO₂NR'₂, -C(O)X, -SO₂OH, -SO₂X, -NO₂, mais où R¹' et R⁴' ne peuvent être simultanément totalement substitués par des halogènes, et où, dans les substituants R¹' à R⁴', un ou deux atomes de carbone non adjacents qui ne sont pas liés à l'hétéroatome peuvent être remplacés par des atomes et/ou des groupes d'atomes choisis parmi -O-, -S-, -S(O)-, -SO₂-, -C(O)-, -N⁺R'₂-, -C(O)NR'-, -SO₂NR'-, -P(O)(NR'₂)NR'-, -PR'₂=N- ou -P(O)R'-, où R' = H, C₁-C₆-alkyle non fluoré, partiellement fluoré ou perfluoré, C₃-C₇-cycloalkyle, phényle substitué ou non substitué, et X = halogène.

3. Procédé selon la revendication 1 ou 2, **caractérisé en ce que** le liquide ionique contient au moins un cation tétraalkylammonium, tétraalkylphosphonium, 1,1-dialkylpyrrolidinium, 1-hydroxyalkyl-1-alkylpyrrolidinium, 1-hydroxyalkyl-3-alkylimidazolium ou 1,3-bis(hydroxyalkyl)imidazolium, où les groupements alkyle ou la chaîne alkylène du groupement hydroxyalkyle peuvent chacun, indépendamment l'un de l'autre, contenir de 1 à 10 atomes de C.

4. Procédé selon l'une ou plusieurs des revendications 1 à 3, **caractérisé en ce que** le liquide ionique possède une fenêtre électrochimique allant de 0 mV à -3500 mV contre le ferrocène/ferrocinium dans la branche cathodique et allant de 0 mV à +3500 mV contre le ferrocène/ferrocinium dans la branche anodique.

5. Procédé selon l'une ou plusieurs des revendications 1 à 4, **caractérisé en ce que** l'anion du liquide ionique est choisi parmi le groupe constitué par : PF₆, BF₄, alkylsulfate, perfluoroalkylsulfonate, perfluoroacétate, bis(fluorosulfonyl)imide, bis(perfluoroalkylsulfonyl)imide, tris(perfluoroalkyl)trifluorophosphate, bis(perfluoroalkyl)tétrafluorophosphate, tris(perfluoroalkylsulfonyl)méthide ou perfluoroalkylborate.

6. Procédé selon l'une ou plusieurs des revendications 1 à 5, **caractérisé en ce que** le cation est choisi parmi le groupe constitué par : tétraméthylammonium, tétraéthylammonium, tétrapropylammonium, tétrabutylammonium, tétrapentylammonium, tétrahexylammonium, tétraheptylammonium, tétraoctylammonium, tétranonylammonium, tétradécylammonium, triméthylalkylammonium, triméthyl(éthyl)ammonium, triéthyl(méthyl)ammonium, trihexylammonium, méthyl(trioctyl)ammonium, tétraméthylphosphonium, tétraéthylphosphonium, tétrapropylphosphonium, tétrabutylphosphonium, tétrapentylphosphonium, tétrahexylphosphonium, tétraheptylphosphonium, tétraoctylphosphonium, tétranonylphosphonium, tétradécylphosphonium, trihexyltétradécylphosphonium, triisobutyl(méthyl)phosphonium, tributyl(éthyl)phosphonium, tributyl(méthyl)phosphonium, 1,1-diméthylpyrrolidinium, 1-méthyl-1-éthylpyrrolidinium, 1-méthyl-1-propylpyrrolidinium, 1-méthyl-1-butylpyrrolidinium, 1-méthyl-1-pentylpyrrolidinium, 1-méthyl-1-hexylpyrrolidinium, 1-méthyl-1-heptylpyrrolidinium, 1-méthyl-1-octylpyrrolidinium, 1-méthyl-1-nonylpyrrolidinium, 1-méthyl-1-décylpyrrolidinium, 1,1-diéthyl-pyrrolidinium, 1-éthyl-1-propylpyrrolidinium, 1-éthyl-1-butylpyrrolidinium, 1-éthyl-1-pentylpyrrolidinium, 1-éthyl-1-hexylpyrrolidinium, 1-éthyl-1-heptylpyrrolidinium, 1-éthyl-1-octylpyrrolidinium, 1-éthyl-1-nonylpyrrolidinium, 1-éthyl-1-décylpyrrolidinium, 1,1-dipropylpyrrolidinium, 1-propyl-1-butylpyrrolidinium, 1-propyl-1-pentylpyrrolidinium, 1-propyl-1-hexyl-pyrrolidinium, 1-propyl-1-heptylpyrrolidinium, 1-propyl-1-octylpyrrolidinium, 1-propyl-1-nonylpyrrolidinium, 1-propyl-1-décylpyrrolidinium, 1,1-dibutylpyrrolidinium, 1-butyl-1-pentylpyrrolidinium, 1-butyl-1-hexylpyrrolidinium, 1-butyl-1-heptylpyrrolidinium, 1-butyl-1-octylpyrrolidinium, 1-butyl-1-nonylpyrrolidinium, 1-butyl-1-décylpyrrolidinium, 1,1-dipentylpyrrolidinium, 1-pentyl-1-hexylpyrrolidinium, 1-pentyl-1-heptylpyrrolidinium, 1-pentyl-1-octylpyrrolidinium, 1-pentyl-1-nonylpyrrolidinium, 1-pentyl-1-décylpyrrolidinium, 1,1-dihexylpyrrolidinium, 1-hexyl-1-heptylpyrrolidinium, 1-hexyl-1-octylpyrrolidinium, 1-hexyl-1-nonylpyrrolidinium, 1-hexyl-1-décylpyrrolidinium, 1,1-dihexylpyrrolidinium, 1-hexyl-1-heptyl-pyrrolidinium, 1-hexyl-1-octylpyrrolidinium, 1-hexyl-1-nonylpyrrolidinium, 1-hexyl-1-décylpyrrolidinium, 1,1-diheptylpyrrolidinium, 1-heptyl-1-octyl-pyrrolidinium, 1-heptyl-1-nonylpyrrolidinium, 1-heptyl-1-décylpyrrolidinium, 1,1-dioctylpyrrolidinium, 1-octyl-1-nonylpyrrolidinium, 1-octyl-1-décylpyrrolidinium, 1,1-dinonylpyrrolidinium, 1-nonyl-1-décylpyrrolidinium ou 1,1-didécylpyrrolidinium, 1-hydroxyméthyl-1-méthylpyrrolidinium, 1-hydroxyméthyl-1-éthylpyrrolidinium, 1-hydroxyméthyl-1-propyl-pyrrolidinium, 1-hydroxyméthyl-1-butylpyrrolidinium, 1-(2-hydroxyéthyl)-1-méthylpyrrolidinium, 1-(2-hydroxyéthyl)-1-éthylpyrrolidinium, 1-(2-hydroxyéthyl)-1-propylpyrrolidinium, 1-(2-hydroxyéthyl)-1-butylpyrrolidinium, 1-(3-hydroxypropyl)-1-méthylpyrrolidinium, 1-(3-hydroxypropyl)-1-éthylpyrrolidinium, 1-(3-hydroxypropyl)-1-propylpyrrolidinium, 1-(3-hydroxypropyl)-1-butylpyrrolidinium, 1-(4-hydroxybutyl)-1-méthylpyrrolidinium, 1-(4-hydroxybutyl)-1-éthylpyrrolidinium, 1-(4-hydroxybutyl)-1-propylpyrrolidinium ou 1-(4-hydroxybutyl)-1-butylpyrrolidinium, 1-(1-hydroxyméthyl)-3-méthylimidazolium, 1-(1-hydroxyméthyl)-3-éthylimidazolium, 1-(1-hydroxyméthyl)-3-propylimidazolium, 1-(1-hydroxyméthyl)-3-butylimidazolium, 1-(2-hydroxyéthyl)-3-méthylimidazolium, 1-(2-hydroxyéthyl)-3-éthylimidazolium, 1-(2-hydroxyéthyl)-3-propylimidazolium, 1-(2-hydroxyéthyl)-3-butylimidazolium, 1-(3-hydroxypropyl)-3-méthylimidazolium, 1-(3-hydroxypropyl)-3-éthylimidazolium, 1-(3-hydroxypropyl)-3-propylimidazolium, 1-(3-hydroxypropyl)-3-butylimidazolium, 1-(4-hydroxybutyl)-3-méthylimidazolium, 1-(4-hydroxybutyl)-3-éthylimidazolium, 1-(4-hydroxybutyl)-3-propylimidazolium, 1-(4-hydroxy-butyl)-3-butylimidazolium, 1,3-bis(1-hydroxyméthyl)imidazolium, 1,3-bis(2-hydroxyéthyl)imidazolium, 1,3-bis(3-hydroxypropyl)imidazolium, 1,3-bis(4-hydroxybutyl)imidazolium, 1-(2-hydroxyéthyl)-3-(1-hydroxy-méthyl)imidazolium, 1-(2-hydroxyéthyl)-3-(3-hydroxypropyl)imidazolium, 1-(2-hydroxyéthyl)-3-(4-hydroxybutyl)imidazolium, 1-(3-hydroxypropyl)-3-(1-hydroxyméthyl)imidazolium, 1-(3-hydroxypropyl)-3-(2-hydroxy-éthyl)imidazolium, 1-(3-hydroxypropyl)-3-(4-hydroxybutyl)imidazolium, 1-(4-hydroxybutyl)-3-(1-hydroxyméthyl)imidazolium, 1-(4-hydroxybutyl)-3-(2-hydroxyéthyl)imidazolium ou 1-(4-hydroxybutyl)-3-(3-hydroxy-propyl)imidazolium linéaire ou ramifié.

7. Procédé selon l'une ou plusieurs des revendications 1 à 6, **caractérisé en ce que** les ions sélénium sont sous forme dissoute dans le liquide ionique.

8. Procédé selon la revendication 7, **caractérisé en ce que** les ions sélénium sont produits par dissolution d'un sel de sélénium.

9. Procédé selon l'une ou plusieurs des revendications 1 à 8, **caractérisé en ce que** le substrat est non métallique, semi-métallique, métallique, en alliage métallique ou en céramique conductrice et/ou métallisée ou en matière plastique conductrice et/ou métallisée.

10. Procédé selon l'une ou plusieurs des revendications 1 à 9, **caractérisé en ce que** le procédé est effectué à des températures comprises entre 10°C et 230°C.

11. Utilisation de liquides ioniques pour le dépôt de sélénium gris sur un substrat.
